# EUROPÄISCHE PATENTSCHRIFT

(11) **EP 0 141 078 B1**
(45) Veröffentlichungstag und Bekanntmachung des Hinweises auf die Patenterteilung: **29.06.1988**
(21) Anmeldenummer: 84109394.1
(22) Anmeldetag: 08.08.1984
(51) Int. Cl.: D06P 1/66, D06P 1/607, C07C 93/18, C07C 103/44, C07C 101/18, C07C 125/073, D06P 3/60

(54) **Verfahren zum Färben von Cellulosefasern**
Process for dyeing cellulosic fibres
Procédé de teinture de fibres cellulosiques

(30) Priorität: 16.08.1983 DE 3329445
(43) Veröffentlichungstag der Anmeldung: 15.05.1985
(73) Patentinhaber: BAYER AG, 51368 Leverkusen (DE)
(72) Erfinder: Hoffmann, Fredgar, Dr., D-4018 Langenfeld (DE); Walz, Klaus, Dr., D-5090 Leverkusen 3 (DE); Haene, Marga, D-5000 Köln 1 (DE); Hoffarth, Gunther, Dr., D-5090 Leverkusen 3 (DE); Schulze, Hans, Dr., D-5000 Köln 80 (DE)

(56) Entgegenhaltungen:
- DE-A- 1 924 765
- DE-A- 2 421 577
- DE-A- 2 805 239
- GB-A- 466 772
- GB-A- 474 671
- GB-A- 2 000 164

## Beschreibung

Gegenstand der Erfindung ist ein Verfahren zum diskontinuierlichen Färben von Cellulosefasern in Gegenwart eines Egalisiermittels der Formel

in der
A für einen Rest -CO-O-R₁-, -(OR₁)ₓ₋OCO-CH₂-, -CO-NH-R₂-, -NH-CO-O-R₁-, -(OR₁)ₓ-OCH₂CO-OR₁-oder -(OR₁)_{X} oder für eine Einfachbindung,
B für einen Rest -CO-NH-, -CO- oder -R₂-NH-CO-oder für eine Einfachbindung,
R für einen Alkyl- oder Alkenylrest mit je 8-22 C-Atomen oder einen Cycloalkyl-, Aryl- oder Aralkylrest mit je 10-22 C-Atomen,
R₁ und R₂ für C₂- oder C₃-Alkylen,
R₃ für C₁-C₂₀-Alkyl, das durch -0-, -NH-, -N(R₄)-, -NH-CO-NH- oder Phenylen unterbrochen sein kann, für C₂-C₂p-Alkenyl, Cycloalkyl, Aryl oder Aralkyl mit je 6-22 C-Atomen und
R₄ für Wasserstoff oder C₁-C₄-Alkyl stehen,

wobei die genannten Substituenten ihrerseits durch Hydroxy oder Halogen, die cyclischen Substituenten außerdem durch C₁-C₁₂-Alkyl und der Rest R₃ außerdem durch einen Rest der Formel substituiert sein können,
x und y für Null oder eine ganze Zahl von 1-40 stehen, wobei die Summe x + y 10-40 betragen soll,
n für 0 oder 1 und
X(-) für ein Anion stehen,

mit der Maßgabe, daß mindestens eine Estergruppe enthalten ist und mindestens 80 Gew.-% der Alkylenoxyeinheiten aus Ethylenoxyeinheiten besteht.

Unter einem hydrophoben Kohlenwasserstoffrest wird vorzugsweise ein gegebenenfalls ungesättigter aliphatischer Rest mit über 8 Kohlenstoffatomen oder ein cycloaliphatischer oder aromatischer Rest mit über 10 Kohlenstoffatomen verstanden.

Cycloalkyl steht insbesondere für Cyclopentyl, Cyclohexyl, Tetra- und Decahydronaphthyl und ihre durch C₁-C₁₂-Alkyl substituierten Derivate oder den Abietylrest.

Geeignete Arylreste sind beispielsweise der Phenyl- und der Naphthylrest und ihre durch C₁-C₁₂-Alkyl, Cyclohexyl oder Phenyl-C₁-C₃-Alkyl substituierten Derivate.

Aralkyl steht vorzugsweise für durch C₁-C₁₂-Alkyl substituiertes Benzyl oder Phenylethyl.

Als Reste R in der Formel (I) seien beispielsweise die 20 folgenden genannt: der Octyl-, Decyl-, Undecyl-, Dodecyl-, Tetradecyl-, Pentadecyl-, Hexadecyl-, Heptadecyl-, Octadecyl-, Eikosyl-, Behenyl-, Undecenyl-, Dodecenyl, Heptadecenyl-, Octadecenyl-, Tetrahydronaphthyl-, Decahydronaphthyl-, Abietyl-, Cyclohexylphenyl-, p-tert.-Butylphenyl-, Octylphenyl-, Nonylphenyl-, Dodecylphenyl-, Phenylethylphenyl- oder Phenylpropylphenylrest.

Als geeignete Anionen X(-) kommen übliche anorganische oder organische Anionen in Frage, beispielsweise Chlorid, Bromid, Jodid, Methosulfat, Ethosulfat, Sulfat, Phosphat, Phosphit, Methansulfonat, Acetat oder Toluolsulfonat.

Bevorzugte Verbindungen der Formel (I) sind solche der Formeln und in denen
R, R₁, R₃ und X (-) die in Formel (I) angegebene Bedeutung haben, und
m für 0 oder 1 und
p für 10-40 stehen.
Besonders bevorzugt sind solche Verbindungen der Formeln (11) und (III), in denen R für einen C₈-C₂₂-Alkyl-oder -Alkenylrest und
R₃ in Formel (11) für den Rest bzw.
in Formel (111) für den Rest und p für 10 - 30 stehen.

Die Verbindungen (I) werden nach bekannten Verfahren hergestellt.

Nach dem erfindungsgemäßen Verfahren kann Cellulose insbesondere mit Direktfarbstoffen, die z.B. beschrieben werden in "Colour Index" 3. Auflage (1971), Bd. 2, S. 2007-2477, und mit Reaktivfarbstoffen, die z. B. beschrieben werden in "The Chemistry of Synthetic Dyes" (K. Venkataraman), Vol. VI (1972) gefärbt werden.

Besonders vorteilhaft ist der Einsatz der genannten Egalisiermittel beim Färben mit Direktfarbstoffen und insbesondere, wenn Salz vor der Farbstoffzugabe zugesetzt wird ("all-in"-Verfahren). Unter Salz ist hierbei der Elektrolyt zu verstehen, dessen Zusatz üblich ist, um eine hohe Farbstoffausbeute zu erreichen, vorzugsweise Natriumsulfat oder Natriumchlorid.

Direktfarbstoffe ziehen bei Auszieh-Färbeverfahren selbst bei niedriger Temperatur sehr schnell auf. Dadurch entstehen Unegalitäten, die im Laufe des Färbens wieder ausgeglichen werden müssen. Salz beschleunigt das Aufziehen noch, ist aber nötig, um die gewünschte Ausbeute zu erreichen. Um zu große anfängliche Unegalitäten zu vermeiden, wird daher im allgemeinen das Salz erst nach Erreichen der Endtemperatur zugesetzt, und zwar meist portionsweise. Dies ist eine aufwendige Arbeitsweise.

Nur unter sehr günstigen Bedingungen (gut migrierende Farbstoffe, hohe Flottenumwälzrate oder Warenumlaufgeschwindigkeit) kann Salz auch zu. Beginn zugesetzt werden ("all-in"-Verfahren). Bei dieser einfacheren Arbeitsweise muß die zunächst entstehende Unegalität durch Migration ausgeglichen werden, was längere Färbezeiten oder mehr Egalisierhilfsmittel (und dadurch eine niedrigere Farbstoff-Ausbeute) bedingt als bei Satznachsatz.

Mit den üblichen Egalisierhilfsmitteln läßt sich das Aufziehen der Farbstoffe nicht in dem gewünschten Maß bremsen: Entweder ist die bremsende Wirkung des Egalisierhilfsmittels zu gering oder die Ausbeute wird zu stark beeinträchtigt. Zudem ist die Wirkung sehr vom Farbstofftyp abhängig.

Es wurde gefunden, daß ein "all-in-Verfahren" für Direktfarbstoffe ohne zusätzliche Migrierzeit und ohne Beeinträchtigung der Farbstoffausbeute in Gegenwart der Egalisiermittel (1) möglich ist. Die Egalisiermittel bremsen das Aufziehen der Farbstoffe in der Anfangsphase des Färbens bei niedriger Temperatur, insbesondere unterhalb 50° C. Dadurch werden unzulässige Unegalitäten vermieden. Beim Aufheizen läßt die Wirkung der Hilfsmittel nach, und das Aufziehen der Farbstoffe kann über die Temperaturführung gesteuert werden. Bei der üblichen Endtemperatur - insbesondere oberhalb 80°C, vorzugsweise 90 - 100°C halten die erfindungdsgemäß zu verwendenden Hilfsmittel in den meisten Fällen kaum Farbstoff zurück. Falls in Sonderfällen, z. B. bei hoher Hilfsmittelmenge oder Farbstoffen mit starker Wechselwirkung mit dem Hilfsmittel, erforderlich, kann die rückhaltende Wirkung des Hilfsmittels durch Färben bei alkalischem pH-Wert (über pH 8) gegenüber schwach saurer oder neutraler Färbeweise weiter gesenkt werden.

Bei dem bevorzugten "all-in"-Verfahren ist die Reihenfolge der Zusätze entweder (a) Salz, Egalisiermittel, Farbstoffe oder (b) Salz, Egalisiermittel + Farbstoffe oder (c) Salz + Egalisiermittel, Farbstoffe.

Die Egalisiermittelmenge liegt in der Regel zwischen 0,1 und 2 %, bezogen auf das Gewicht des zu färbenden Textils. Die zulässige anfängliche Baderschöpfungsgeschwindigkeit, nach der die Egalisiermittelmenge festgelegt wird, hängt von den Ansprüchen an die Egalität, der ware der Färbeanlage, der Farbtiefe und Nuance und den Farbstoffen (Aufziehverhalten, Kombinierbarkeit, Migriervermögen) ab. Sie liegt im allgemeinen zwischen 20 und 60 % Baderschöpfung in den ersten 10 Minuten; vorzugsweise zwischen 20 und 40 % /10min.

Die Vorteile des Verfahrens sind; einfaches "all-in"-Verfahren für alle Direktfarbstoffe und ohne zusätzliche Migrierzeit, hohes Egalitätsniveau durch kontrolliertes Anfärben bei kurzer Färbezeit, hohe Ausbeute und Reproduzierbarkeit, geringe Abwasserbelastung.

Weiterhin sind die Egalisiermittel (I), bevorzugt geeignet für das Färben mit Reaktivfarbstoffen; insbesondere, wenn Egalisiermittel, Salz oder Salz und Alkali vor den Farbstoffen zugesetzt werden.

Bei den bisher üblichen Verfahren werden Salz und Alkali meist nach den Reaktivfarbstoffen zugesetzt, und zwar portionsweise, um ein zu rasches Aufziehen bzw. Fixieren der Farbstoffe und dadurch entstehende Unegalitäten zu vermeiden. Nur unter besonders günstigen Färbebedingungen (gut egalisierende Farbstoffe, hohe Flottenströmung oder Laufgeschwindigkeit der Ware, Temperatur-/ pH-Steuerung) können bisher Salz oder Salz und Alkali der Färbeflotte zu Beginn zugegeben werden, ohne unegal zu färben.

Demgegenüber kann in Gegenwart der Egalisiermittel (I) unter den üblichen Praxisbedingungen nach einem "all-in"-Verfahren gefärbt werden. Hierbei werden zunächst Salz und Alkali der Färbeflotte zugegeben, sodann das Egalisiermittel, entweder vor oder gemeinsam mit dem Reaktivfarbstoff. Egalisiermittelmenge und Verfahrensführung (Temperatur und/oder pH-Wert) werden nach den gleichen Kriterien gewählt, wie oben für Direktfarbstoffe beschrieben.

### Beispiel 1

1. 3 kg gebleichter und vorgewaschener Baumwoll-Wirkware werden als Strang in einer Haspelkufe ohne Flottenumwälzung in 60 I Färbeflotte bei 2 Warenumläufen/min wie folgt gefärbt:

Bei einer Starttemperatur von 40°C werden 240 g NaCl dem Färbebad zugesetzt. Nach 10 min wird eine konzentrierte Färbeflotte, bestehend aus 1,2 g Direct Yellow 50 (C.I. 29 025), 1,2 g Direct Violet 47 (C.I. 25 410) und 0,85 g Direct Blue 71 (C.I. 34 140) sowie 8,5 g des Hilfsmittels der Formel in ca 1 1 Wasser gelöst, zugegeben. Nach 5 min bei 40° C wird mit 2°C/min auf 90° C aufgeheizt, 30 min bei 90° C gefärbt, mit 2°C/min auf 70°C abgekühlt, 3 x gespült und 20 min bei 30°C mit 30 g eines kationischen Nachbehandlungsmittels (Kondensationsprodukt eines Amins mit Formaldehyd) behandelt. Es resultiert eine egale Färbung.

Verwendet man in Beispiel 1 eines der in den Tabellen 1 und 2 aufgeführten Egalisiermittel, so erhält man ebenfalls egale Färbungen.

Vergleichsfärbung:
Wie in Beispiel 1, jedoch ohne Hilfsmittel und 60 min bei 90°C gefärbt. Nan erhält eine unegale (steifige) Färbung.

### Beispiel 2

Eine 600 g-Kreizspule aus gebleichter Baumwolle wird in einem Labor-Kreuzspulapparat gefärbt. Hierbei werden 121 Flotte mit 60 g Nacl auf 50°C erwärmt, in das Färbegefäß gepumpt und im weiteren von innen nach außen mit 2 Umwälzungen / min durch die Kreuzspule gepumpt. Nach 5minütiger Zirkulation werden 1,2 g des Hilfsmittels aus der Tabelle Beispiel 3 und nach weiteren 5 min 0,4 g Direct Orange 39 (C.I. 40 215), 0,95 g Direct Red 76 (C.I. 40 270) und 0,54 g Direct Blue 71 (C.I. 34 140) in ca. 150 ml Wasser gelöst, zugesetzt. Nach weiteren 10 min Verweilzeit bei 50°C wird mit 2°C/min auf 90°C geheizt, 60 min bei 90°C gefärbt, in 10 min auf 70°C gekühlt, 3 x je 10 min gespült und 20 min mit 18 g eines kationischen Nachbehandlungsmittels behandelt. Man erhält eine egale Färbung.

### Beispiel 3

Eine 600 g Kreuzspule aus gebleichtem Baumwollgarn wird in einem Labor-Kreuzspulapparatur wie folgt gefärbt: 11 I einer 25° C warmen Flotte, die 550 g Na₂SO₄, 22 g Na₂CO₃ und 3 g des Egalisiermittels erhält, werden in das Färbegefäß und im weiteren von innen nch außen mit 1,5 Umwälzungen/min durch die Spule gepumpt. Nach 5-minütiger Zirkulation werden je 0,6 g des goldgelben Farbstoffs der DE-AS 1 191 059, Tabelle in Spalten 19/20, Zeilen 3 und 4 von unten, und des blauen Farbstoffs der DE-AS 1 264 647, Beispiel 2, zugesetzt. Nach weiteren 10 Min. wird innerhalb von 20 Min. auf 50°C aufgeheizt, 60 Min. bei 50°C gefärbt, 2 x 5 Min. kalt, 2 x 10 Min. bei 98°C und 1 x 5 Min. kalt gespült. Man erhält eine egale Färbung.

## Patentansprüche

1. Verfahren zum diskontinuierlichen Färben von Cellulosefasern in Gegenwart eines Egalisiermittels, dadurch gekennzeichnet, daß man ein Egalisiermittel der Formel verwendet, in der
A für einen Rest -CO-C-R₁-, -(OR₁)ₓOCO-CH₂-, -CO-NH-R₂-, -NH-CO-0-R₁-, -(OR₁)ₓ-OCH₂CO-OR₁-oder -(OR₁)ₓ- oder für eine Einfachbindung,
B für einen Rest -CO-NH-, -CO- oder -R₂-NH-CO-oder für eine Einfachbindung,
R für einen Alkyl- oder Alkenylrest mit je 8-22 C-Atomen oder einen Cycloalkyl-, Aryl- oder Aralkylrest mit je 10-22 C-Atomen,
R, und R₂ für C₂- oder C₃-Alkylen,
R₃ für C₁-C₂₀-Alkyl, das durch -0-, -NH-, -N(R₄)-, -NH-CO-NH- oder Phenyl unterbrochen sein kann, für C₂-C₂ₒ-Alkyl, Cycloalkyl, Aryl oder Aralkyl mit je 6-22 C-Atomen und
R₄ für Wasserstoff oder C₁-C₄-Alkyl stehen,
wobei die genannten Substituenten ihrerseits durch Hydroxy oder Halogen, die cyclischen Substituenten außerdem durch C₁-C₁₂-Alkyl und der Rest R₃ außerdem durch einen Rest der Formel substituiert sein können,
x und y für Null oder eine ganze Zahl von 1-40 stehen, wobei die Summe x + y 10-40 betragen soll,
n für 0 oder 1 und
X(-) für ein Anion stehen,
mit der Maßgabe, daß mindestens eine Estergruppe enthalten ist und mindestens 80 Gew.-% der Alkylenoxideinheiten aus Ethylenoxideinheiten bestehen.

2. Verfahren nach Anspruch 1, dadurch gekennzeichnet, daß man ein Egalisiermittel der Formel verwendet, in der
R, R₃ und X(-) die in Anspruch 1 angegebene Bedeutung haben,
m für 0 oder 1 und
p für 10-40 stehen.

3. Verfahren nach Anspruch 1, dadurch gekennzeichnet, daß man ein Egalisiermittel der Formel verwendet, in der
R, Rₜ, R₃ und X(-) die in Anspruch 1 angegebene Bedeutung haben, und
p für 10-40 steht.

4. Verfahren nach Anspruch 1, dadurch gekennzeichnet, daß man dem Färbebad vor der Farbstoffzugabe Salz zusetzt.

5. Verfahren nach Anspruch 1, dadurch gekennzeichnet, daß man das Egalisiermittel in einer Menge von 0,1-2 Gew.-% bezogen auf die Cellulosefaser verwendet.

6. Verfahren nach Anspruch 5, dadurch gekennzeichnet, daß man mit Direktfarbstoffen färbt und die Menge des Egalisiermittels so wählt, daß die Baderschöpfung in den ersten 10 Minuten zwischen 20 und 60 % liegt.

## Claims

1. Process of batch dyeing cellulose fibres in the presence of a levelling agent, characterized in that a levelling agent of the formula is used in which
A represents a -CO-0-R₁-, -(OR₁)ₓ₋OCO-CH₂-_{'} -CO-NH-R₂-, -NH-CO-O-R₁-, -(OR₁)ₓ-OCH₂CO-OR₁)ₓ- or -(OR₁)ₓ- radical or a single bond,
B represents a -CO-NH-, -CO- or -R₂-NH-CO- radical or a single bond,
R represents an alkyl or alkenyl radical in each case having 8-22 carbon atoms, or a cycloalkyl, aryl or aralkyl radical in each case having 10-22 carbon atoms,
R₁ and R₂ represent C₂- or C₃-alkylene,
R₃ represents C₁-C₂₀alkyl which may be interrupted by -0-, -NH-, -N(R₄)-, -NH-CO-NH- or phenyl, or represents C₂-C₂₀-alkyl, or cycloalkyl, aryl or aralkyl in each case having 6-22 carbon atoms and
R₄ represents hydrogen or C₁-C₄-alkyl, it being possible for the substituents mentioned to be substituted themselves by hydroxyl or halogen, and for the cyclic substituents, in addition, to be substituted by C₁-C₁₂- alkyl, and for the R₃ radical, in addition, to be substituted by a radical of the formula x and y represent zero or an integer from 1-40, with the sum x + y to be 10-40,
n represents 0 or 1, and
xl-) represents an anion,
with the proviso that at least one ester group is present and at least 80 % by weight of the alkylene oxide units comprise ethylene oxide units.

2. Process according to Claim 1, characterized in that the levelling agent used is one of the formula in which
R, R₃ and X(-) have the meaning given in Claim 1,
m represents 0 or 1, and
p represents 10-40.

3. Process according to Claim 1, characterized in that the levelling agent used is one of the formula in which
R, R₁, R₃ and X(-) have the meaning given in Claim 1, and
p represents 10-40.

4. Process according to Claim 1, characterized in that salt is added to the dyeing bath before addition of the dye.

5. Process according to Claim 1, characterized in that the levelling agent is used in an amount of 0.1-2 % by weight, relative to the cellulose fibres.

6. Process according to Claim 5, characterized in that the dyeing is carried out using direct dyes, and the amount of levelling agent is selected so that the bath exhaustion in the first 10 minutes is between 20 and 60 %.

## Revendications

1. Procédé de teinture discontinue de fibres cellulosiques en présence d'un agent d'égalisation, caractérisé en ce qu'on utilise un agent d'égalisation de formule dans laquelle
A représente un reste -CO-O-R₁-, -(OR₁)ₓOCO-CH₂-, -CO-NH-R₂-, -NH-CO-0-Rᵢ-, -(OR₁)ₓOCH₂CO-OR₁- ou -(OR₁)ₓ- ou une liaison simple,
B est un reste -CO-NH-, -CO- ou -R₂-NH-CO- ou une liaison simple,
R est un reste alkyle ou alcényle ayant chacun 8 à 22 atomes de carbone ou un reste cycloalkyle, aryle ou aralkyle ayant chacun 10 à 22 atomes de carbone,
R₁ et R₂ représentent un reste alkylène en C₂ ou C₃,
R₃ est un groupe alkyle en C₁ à C₂₀ qui peut être interrompu par un radical -0-, -NH-, -N(R₄)-, -NH-CO-NH- ou phényle, un groupe alkyle en C₂ à C₂ₒ, cycloalkyle, aryle ou aralkyle, chacun ayant 6 à 22 atomes de carbone et
R₄ est l'hydrogène ou un groupe alkyle en C₁ à C₄,
les substituants mentionnés pouvant être substitués, quant à eux, par un radical hydroxy ou halogéno, les substituants cycliques pouvant en outre être substitués par un radical alkyle en C₁ à C₁₂ et le reste R₃ pouvant en outre être substitué par un reste de formule
x et y sont égaux à zéro ou à un nombre entier de 1 à 40, la somme x + y devant s'élever à 10-40,
n a la valeur 0 ou 1 et
Xi-) représente un anion,
sous réserve qu'au moins un groupe ester soit présent et qu'au moins 80 % en poids des motifs alkyléne- oxyde soient constitués de motif s éthyléne-oxyde.

2. Procédé suivant la revendication 1, caractérisé en ce qu'on utilise un agent d'égalisation de formule dans laquelle
R, R₃ et X(-) ont la définition indiquée dans la revencation 1,
m a la valeur 0 ou 1 et
p a une valeur de 10 à 40.
3. Procédé suivant la revendication 1, caractérisé en ce qu'on utilise un agent d'égalisation de formule dans laquelle
R, R₁, R₃ et X(-) ont la définition indiquée dans la revendication 1, et
p a une valeur de 10 à 40.

4. Procédé suivant la revendication 1, caractérisé en ce qu'on ajoute un sel au bain de teinture avant l'addition de colorant.

5. Procédé suivant la revendication 1, caractérisé en ce qu'on utilise l'agent d'égalisation en une quantité de 0,1 à 2 % en poids par rapport à la fibre cellulosique.

6. Procédé suivant la revendication 5, caractérisé en ce qu'on effectue la teinture avec des colorants directs et on choisit la quantité d'agent d'égalisation de manière que l'épuisement du bain se situe entre 20 et 60 % dans lesdites premières 10 minutes.
